# EUROPÄISCHE PATENTSCHRIFT

(11) **EP 3 865 312 B1**
(45) Veröffentlichungstag und Bekanntmachung des Hinweises auf die Patenterteilung: **08.11.2023**
(21) Anmeldenummer: 20157388.8
(22) Anmeldetag: 14.02.2020
(51) Int. Cl.: B42D 25/425, B42D 25/44, B42D 25/445, B42D 25/47, B42D 25/324, B42D 25/328, B42D 25/351, B42D 25/373, B42D 25/36, B42D 25/29

(54) **VERFAHREN ZUR HERSTELLUNG EINES SICHERHEITSELEMENTS**
METHOD FOR MANUFACTURING A SAFETY ELEMENT
PROCÉDÉ DE FABRICATION D'UN ÉLÉMENT DE SÉCURITÉ

(43) Veröffentlichungstag der Anmeldung: 18.08.2021
(73) Patentinhaber: Hueck Folien Gesellschaft m.b.H., 4342 Baumgartenberg (AT)
(72) Erfinder: Traßl, Stephan, 4342 Baumgartenberg (AT); Landertshamer, Sonja, 4040 Linz (AT); Fuchsbauer, Anita, 4030 Linz (AT)
(74) Vertreter: KLIMENT & HENHAPEL

(56) Entgegenhaltungen:
- WO-A1-2017/028950
- WO-A1-2017/182792
- WO-A1-2017/220960
- WO-A1-2018/103882

## Beschreibung

### GEBIET DER ERFINDUNG

Die Erfindung betrifft ein Verfahren zur Herstellung eines Sicherheitselements mit einem Sicherheitsmerkmal, welches Sicherheitsmerkmal ein einen Farbkippeffekt aufweisendes erstes Motiv und ein zweites Motiv umfasst.

Unter den Begriffen erstes Motiv und zweites Motiv sind dabei jene optisch wahrnehmbaren Komponenten zu verstehen, aus welchen sich die optisch wahrnehmbare Form des Sicherheitsmerkmals, beispielsweise die Form eines Musters, zusammensetzt. Ein solches Sicherheitsmerkmal kann beispielsweise durch Zeichen, Buchstaben, Ziffern, Linien, Symbole, Guillochen, Schriftzüge, Symbole oder Motive oder Kombinationen der vorgenannten Elemente, insbesondere in Form eines Musters, gebildet werden. In anderen Worten stellt eines der Motive ein Positiv des Sicherheitsmerkmals dar, während das andere Motiv ein Negativ des Sicherheitsmerkmals darstellt. Erst durch optische Kombination von erstem Motiv und zweitem Motiv ergibt sich für den Betrachter ein Sicherheitsmerkmal mit einer vollständigen optisch wahrnehmbaren Form, insbesondere mit optisch wahrnehmbaren Konturen und Umrissen.

Im Kontext der vorliegenden Erfindung handelt es sich in der Regel bei dem ersten Motiv um jene optisch wahrnehmbare Komponente des Sicherheitselements, welche die Konturen, Linien bzw. Linienstrukturen und/oder Umrisse bzw. Umrisslinien definiert. Das erste Motiv kann daher auch als Kontur oder Konturstruktur bezeichnet werden. Entsprechend handelt es sich im Kontext der Erfindung beim zweiten Motiv in der Regel um jene optisch wahrnehmbare Komponente des Sicherheitselements, welche zumindest abschnittsweise flächig ausgebildet ist und dessen Form im Wesentlichen durch das erste Motiv festgelegt ist. Das zweite Motiv kann daher auch als Flächenmuster, Flächenstruktur oder Musterstruktur bezeichnet werden.

Handelt es sich entsprechend beim Sicherheitsmerkmal beispielsweise um einen Kreis, so entspräche die Kreislinie dem ersten Motiv, während die Fläche innerhalb der Kreislinie und/oder die Fläche zwischen Kreislinie und einer äußeren Begrenzung des Sicherheitselements das zweite Motiv ausbilden.

### STAND DER TECHNIK

In der Regel werden unter dem Begriff Wertdokumente Banknoten, Aktien, Anleihen, Urkunden, Gutscheine, Schecks, hochwertige Eintrittskarten, Etikette zur Produktsicherung, Kredit oder Geldkarten verstanden. Als Wertdokumente können jedoch auch andere fälschungsgefährdete Dokumente, wie Pässe, Ausweiskarten oder sonstige Ausweisdokumente angesehen werden, insbesondere wenn diese ein Sicherheitspapier umfassen.

Um Wertdokumente, insbesondere Banknoten, welche üblicherweise aus Wertdokumentsubstraten wie Papiersubstraten, Polymersubstraten oder Kombinationen aus Papier- und Polymersusbtraten gefertigt sind, möglichst fälschungssicher zu machen, sind in der Regel unterschiedliche Sicherheitsmerkmale, wie beispielsweise ein zumindest teilweise in das Papier eingearbeiteter Sicherheitsfaden oder ein Wasserzeichen vorgesehen. Zusätzlich können weitere Sicherheitsmerkmale durch Sicherheitselemente, beispielsweise Fensterfolien, Sicherheitsfäden, Sicherheitsbänder oder Sicherheitsstreifen, welche auf das Wertdokument aufgeklebt oder auflaminiert werden bzw. in das Wertdokument integriert werden, gebildet werden.

Solche Sicherheitselemente umfassen üblicherweise als Trägersubstrat bzw. Basismaterial ein Polymer oder Polymerzusammensetzungen. Typischerweise weisen Sicherheitselemente optisch variable Sicherheitsmerkmale wie Hologramme oder bestimmte Farbkippeffekte auf, um so eine bessere Fälschungssicherheit zu gewährleisten. Der besondere Vorteil von optisch variablen Sicherheitselementen ist, dass die Sicherheitsmerkmale auf diesen Sicherheitselementen nicht durch bloßes Kopieren mit Kopiergeräten nachgeahmt werden können, da Effekte eines optisch variablen Sicherheitsmerkmals durch das Kopieren verloren gehen oder sogar nur schwarz erscheinen.

Beispielsweise ist aus der WO 2015/117765 A1 ein Verfahren zur Herstellung eines Sicherheitselements mit Farbänderungseigenschaften bekannt, in welchem ein Dünnschichtelement mittels einer strukturierten Abstandsschicht, welche zwischen einer Absorberschicht und einer Reflexionsschicht angeordnet ist, gebildet wird. Diese strukturierte Abstandsschicht wird entweder durch ein Druckverfahren hergestellt oder aber durch Auffüllen einer vorgeprägten Reliefstruktur. Entsprechend wird durch die strukturierte Abstandsschicht eine Musteranordnung definiert, welche einen Farbkippeffekt aufweist.

Ein Nachteil des Stands der Technik kann darin gesehen werden, dass das vorgeschlagene Verfahren einerseits eine große Anzahl an Verfahrensschritten erfordert und andererseits die Auflösung von erstem und zweitem Motiv durch die gewählten Auftragsverfahren begrenzt ist. Letzteres begründet sich dadurch, dass Druckverfahren ab einer gewissen Konturstärke der Motive, insbesondere des ersten Motivs, keine zufriedenstellende Reproduzierbarkeit mehr erlauben.

Aus der WO 2017/028950 A1 ist ein Herstellungsverfahren für ein Sicherheitselement umfassend einen Träger und eine Prägelackschicht mit einer ersten und einer zweiten Reliefstruktur bekannt. Offenbart werden die Verfahrensschritte des Bedruckens der ersten und zweiten Reliefstruktur mit einer Druckschicht sowie das Aufdrucken einer löslichen Waschfarbe, wobei die Bereiche der ersten und zweiten Reliefstruktur freibleiben. Anschließend ist das vollflächige Aufbringen eines farbigen Dünnschichtelements und das anschließende Auswaschen der Waschfarbe offenbart, sodass das Dünnschichtelement auf der ersten und der zweiten Reliefstruktur zurückbleibt.

### AUFGABE DER ERFINDUNG

Es ist daher eine Aufgabe der Erfindung die Nachteile des Stands der Technik zu überwinden und ein Verfahren zur Herstellung eines Sicherheitselements vorzuschlagen, welches einerseits eine vereinfachte Herstellung erlaubt und andererseits die Herstellung von einen partiellen Farbkippeffekt erzeugenden Sicherheitsmerkmalen mit sehr hoher Auflösung ermöglicht, insbesondere die Herstellung eines Sicherheitselements mit hochaufgelöstem Dünnschichtelement in Form des ersten Motivs.

### DARSTELLUNG DER ERFINDUNG

Diese Aufgabe wird mit einem erfindungsgemäßen Verfahren zur Herstellung eines Sicherheitselements gemäß dem Anspruch 1 gelöst.

Als Trägersubstrate kommen vorzugsweise flexible Kunststofffolien, auch Trägerfolien genannt, zum Einsatz. Dabei kann es sich bei den Trägersubstraten beispielsweise um PI (Polyimid), PP (Polypropylen), MOPP (monoaxial verstrecktes Polypropylen), PE (Polyethylen), PPS (Polyphenylensulfid), PEEK (Polyetheretherketon), PEK (Polyetherketon), PEI (Polyetherimid), PSU (Polysulfon), PAEK (Polyaryletherketon), LCP (Flüssigkristallpolymere - liquid crystal polymers), PEN (Polyethylennaphthalat), PBT (Polybutylenterephtalat), PET (Polyethylenterephthalat), PA (Polyamid), PC (Polycarbonat), COC (Cyclo-Olefin-Copolymere), POM (Polyoxymethylen), ABS (Acrylnitril-Butadien-Styrol), PVC (Polyvinylchlorid), PTFE (Polytetrafluorethen), ETFE (Ethylentetrafluorethylen), PFA (Tetrafluorethylen-Perfluorpropylvinylether-Fluorcopolymer), MFA (Tetrafluor-methylen-Perfluorpropylvinylether-Fluorcopolymer), PVF (Polyvinylfluorid), PVDF (Polyvinylidenfluorid), und EFEP (Ethylen-Tetrafluorethylen-Hexafluorpropylen-Fluorterpolymer) handeln. Die Dicke des Trägersubstrats kann dabei zwischen 5 µm und 700 µm, bevorzugt zwischen 5 µm und 200 µm, insbesondere zwischen 5 µm und 50 µm, liegen.

Ein Grundaufbau für die Herstellung des Sicherheitselements umfasst einerseits das Trägersubstrat und andererseits die lift-off fähige Prägelackschicht, welche entweder direkt auf dem Trägersubstrat oder auf einer auf dem Trägersubstrat aufgebrachten, eine oder mehrere Zwischenschichten umfassende, Zwischenschichtanordnung aufgebracht wird.

Als "lift-off fähige Lacke" werden dabei auf dem Gebiet der Herstellung von Sicherheitselemente solche Lacke bezeichnet, die in einem nachfolgenden Schritt durch einen lift-off Vorgang bzw. ein lift-off Verfahren von dem darunter liegenden Schichtaufbau entfernt werden können, wobei direkt auf einer lift-off fähigen Lackschicht aufgebrachte weitere Schichten gemeinsam mit der lift-off fähigen Lackschicht entfernt werden. Man spricht in diesem Zusammenhang auch von einer Opferschicht.

Als Prägelackschicht wird in der Regel eine verformbare Lackschicht, vorzugsweise eine UV-härtbare Lackschicht oder eine thermoplastische Lackschicht, bezeichnet, welche ermöglicht, dass die Prägelackschicht beim sogenannten residuumfreien Prägen, welches in der Folge im Detail beschrieben wird, partiell entfernt werden kann.

In der vorliegenden Erfindung wird entsprechend eine lift-off fähige Prägelackschicht aufgetragen, welche einerseits die Eigenschaften einer Prägelackschicht aufweist und andererseits auch lift-off fähig ausgebildet ist.

Als lift-off fähige Prägelacke eignen sich Lacke auf Basis von Acrylaten mit polaren Restgruppen und/oder grenzflächenaktiven Additiven und Photoinitiatoren. Acrylate mit polaren Restgruppen sind beispielsweise 4-Acrylooylmorpholin (ACMO), Ethoxy-ethoxy-ethyl-acrylat(Miramer M170/M100/M150/170), (2-Ethyl-2-methyl-1,3-dioxalate-4yl)methyl-acrylat (MEDOL-10) 4-Hydroxybutylacrylat, 2-Hydroxyethyacrylat, Caprolactonacrylat, Tetrahydrofurfurylacrylat oder Ebercryl P115 (reaktives tertiäres Amin). Das Acrylatmonomer kann ausgewählt sein aus der Gruppe umfassend Isobornylacrylat (IBOA) und Isobornylmethacrylat (IBOMA), welche beispielsweise unter der Bezeichnung Sipomer^{®} von Solvay vertrieben werden.

Als grenzflächenaktive Additive kommen beispielsweise TEGO TWIN 4100 (siloxanbasiertes Gemini Tensid), TEGO RAD2200N (Siloxan-Polyether-Acrylat), Flouwet AC 600 (Polyfluorhexylethyl-acrylat), Visocoat 8F (1H,1H,5H-Octafluorpentyl-acrylat), Fombin MD40 (Perfluorether-urethan-acrylat) oder PolyFox 3510 (Perfluorether-urethan-methacrylat)in Frage. Geeignete Photoinitiatoren sind beispielsweise Genocure LTM, Irgacure 819, Irgacure 184, Darocure 1173, KL200 (2-hydroxy-2-methyl-1 -phenyl-propanon) oder deren Kombinationen.

Durch Bereitstellen eines entsprechenden Prägewerkzeuges, insbesondere durch Bereitstellen einer der Form des ersten Motivs entsprechenden Prägestruktur, kann in einfacher Art und Weise das erste Motiv beim fertiggestellten Sicherheitselement, wie in der Folge im Detail beschrieben, in einer besonders hohen Auflösung definiert und hergestellt werden.

Der Schritt des Einprägens des ersten Motivs in die lift-off fähige Prägelackschicht, sodass die lift-off fähige Prägelackschicht in einer Prägerichtung bis zu der unmittelbar unterhalb der Prägelackschicht liegenden Schicht entfernt wird, wird auch als residuumfreies Prägen bezeichnet.

Partielles Entfernen durch Einprägen des ersten Motivs ist dabei im Kontext der Erfindung so zu verstehen, dass die lift-off fähige Prägelackschicht in Form des ersten Motivs in einer Prägerichtung von einer ersten Grenzfläche der Prägelackschicht nahezu bis zu einer zweiten, an die unmittelbar unterhalb der Prägelackschicht liegende Schicht angrenzende, Grenzfläche der Prägelackschicht entfernt wird. In anderen Worten weist die lift-off fähige Prägelackschicht nach dem Prägevorgang eine Ausnehmung in Form des ersten Motivs auf, die sich in Prägerichtung im Wesentlichen über die gesamte Ausdehnung der Prägelackschicht erstreckt. Ein solcher (residuumfreier) Prägevorgang kann durch das Zusammenspiel von Eindringtiefe und Gestaltung des Prägewerkzeugs bzw. der Prägestruktur erreicht werden, wobei die Parameter so gewählt werden, dass die in Prägerichtung unterhalb der Prägelackschicht befindliche Schicht, beispielsweise das Trägersubstrat oder eine weitere Lackschicht, nicht oder zumindest nicht wesentlich beschädigt wird, während die Prägelackschicht möglichst vollständig entfernt wird. Es versteht sich dabei von selbst, dass auch bei einer entsprechenden Prägung aufgrund der Fertigungstoleranzen Streifen oder Reste der lift-off fähigen Prägelackschicht im Bereich der Prägung in Form des ersten Motivs verbleiben können, die jedoch im Vergleich zum zweiten Motiv vernachlässigbar sind und keine relevanten optisch wahrnehmbaren Effekte hervorrufen.

Nach dem Prägevorgang verbleibt also, durch die Herstellung der Einprägung in Form des ersten Motivs, die lift-off fähige Prägelackschicht in Form des zweiten Motivs. Die verbleibende lift-off fähige Prägelackschicht in Form des zweiten Motivs dient in weiterer Folge als Opferschicht, sodass die in weiterer Folge aufgebrachten Schichten des Dünnschichtelements einerseits auf der lift-off fähigen Prägelackschicht in Form des zweiten Motivs und andererseits im Bereich der Einprägung in Form des ersten Motivs auf der unmittelbar unterhalb der lift-off fähigen Prägelackschicht liegenden Schicht, insbesondere auf dem Trägersubstrat oder auf einer weiteren Lackschicht, aufgebracht werden. Mit anderen Worten fungiert die nach dem Prägen verbleibende lift-off fähige Prägelackschicht als strukturierte Opferschicht bzw. Maskenschicht für das Dünnschichtelement.

Für das Herstellen des den Farbkippeffekt erzeugenden Dünnschichtelements werden in an sich bekannter Art und Weise eine Absorberschicht, eine Reflexionsschicht sowie eine zwischen Absorberschicht und Reflexionsschicht angeordnete dielektrische Abstandsschicht, im Bereich des Sicherheitsmerkmals vorzugsweise vollflächig, aufgebracht. Ob dabei die Absorberschicht oder die Reflexionsschicht

Als Absorberschicht kann eine metallische Schicht eingesetzt werden, wobei es sich beispielsweise um eine reine Metallschicht handeln kann oder um eine metallische Cluster enthaltende Schicht. Vorzugsweise umfasst die Absorberschicht zumindest ein Metall der Gruppe bestehend aus Aluminium, Gold, Palladium, Platin, Chrom, Silber, Kupfer, Nickel, Tantal, Zinn oder deren Legierungen, beispielsweise Gold/Palladium, Kupfer/Nickel, Kupfer/Aluminium oder Chrom.

Für die dielektrische Abstandsschicht des Dünnschichtelements kommen dielektrische Materialien mit einem Brechungsindex kleiner oder gleich 1,65 in Frage, z.B. Aluminiumoxid (Al₂O₃), Metallfluoride, beispielsweise Magnesiumfluorid (MgF₂), Aluminiumfluorid (AlF₃), Siliziumoxid (SiOₓ), Siliziumdioxid (SiO₂),Cerfluorid (CeF₃), Natrium-Aluminium-Fluoride (z.B. Na₃AlF₆ oder Na₃Al₃F₁₄), Neodymfluorid (NdF₃), Lanthanfluorid (LaF₃), Samariumfluorid (SmF₃), Bariumfluorid (BaF₂), Calciumfluorid (CaF₂), Lithiumfluorid (LiF), niedrigbrechende organische Monomere und/oder niedrigbrechende organische Polymere. Die zuvor erwähnten Materialien können dabei aufgedampft oder, insbesondere wenn es sich um Monomere und Polymere handelt, aufgedruckt werden.

Für die dielektrische Abstandsschicht des Dünnschichtelements kommen aber auch dielektrische Materialien mit einem Brechungsindex größer 1,65 in Frage, z.B. Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere. Die zuvor erwähnten Materialien können dabei aufgedampft oder, insbesondere wenn es sich um Monomere und Polymere handelt, aufgedruckt werden.

Als Reflexionsschicht kann eine metallische Schicht eingesetzt werden, welche vorzugsweise zumindest ein Metall ausgewählt aus der Gruppe bestehend aus Aluminium, Gold, Chrom, Silber, Kupfer, Zinn, Platin, Nickel und deren Legierungen umfasst, beispielsweise Nickel/Chrom oder Kupfer/Aluminium. Ebenfalls ist es denkbar, dass die Reflexionsschicht einen Halbleiter, wie etwa Silicium, enthält. Schließlich ist es auch denkbar dass die Reflexionsschicht durch Auftragen einer Druckfarbe mit metallischen Pigmenten, vorzugweise aus einem Metall aus der zuvor erwähnten Gruppe, hergestellt wird. Die Reflexionsschicht wird vollflächig oder partiell durch bekannte Verfahren, wie Sprühen, Bedampfen, Sputtern, oder beispielsweise als Druckfarbe durch bekannte Druckverfahren (Tief-, Flexo-, Sieb-, Digitaldruck), durch Lackieren, Walzenauftragsverfahren, Schlitzdüsen-, Tauch-(rolldip bzw. dip coating) oder Vorhangauftragsverfahren (curtain coating) und dergleichen aufgebracht.

Als Reflexionsschicht kann auch eine Schicht mit einem hohen Brechungsindex verwendet, welche auch als HRI [High Refractive Index] Schicht bezeichnet wird. Für solche als HRI Schichten ausgebildete Reflexionsschichten kommen dielektrische Materialien mit einem Brechungsindex von größer oder gleich 1,65 in Frage, wie z.B Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen (II, III) oxid (Fe₃O₄) and Eisen (III) oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere. Zur Herstellung von als HRI Schicht ausgebildeten Reflexionsschichten können die zuvor erwähnten Materialien entweder aufgedampft oder, insbesondere wenn es sich um Monomere und Polymere handelt, aufgedruckt werden.

Beim nachfolgenden Schritt des Entfernens der verbliebenen bzw. geprägten lift-off fähigen Prägelackschicht wird die Prägelackschicht abgelöst, beispielsweise unter Einsatz von polaren Lösungsmitteln und/oder von Zusätzen ausgewählt aus verdünnten Säuren, verdünnten Laugen, Tenside enthaltendem Wasser, Propylenglycol-monomethyletheracetat (PGMEA), N-Methyl-2-pyrrolidon (NMP), Methylethylketon (MEK) oder Aceton. Man spricht in diesem Zusammenhang auch vom Auswaschen der lift-off fähigen Prägelackschicht. Bevorzugt wird die Entfernung der verbliebenen bzw. geprägten lift-off fähigen Prägelackschicht durch entsprechende Wahl und/oder Modifikation der spezifischen Löslichkeit der Prägelackschicht erreicht.

Einerseits wird das erste Motiv derart in die Prägelackschicht eingeprägt, dass die lift-off fähige Prägelackschicht in einer Prägerichtung bis zu einer unmittelbar unterhalb der Prägelackschicht liegenden Schicht entfernt wird und somit die lift-off fähige Prägelackschicht in Form des zweiten Motivs nach dem Einprägen zurückbleibt. Andererseits werden die Schichten des Dünnschichtelements partiell, nämlich im Bereich der Einprägung in Form des ersten Motivs, auf die unmittelbar unterhalb der Prägelackschicht befindliche Schicht aufgebracht und partiell, nämlich dort wo die Prägelackschicht in Form des zweiten Motivs nach dem Einprägen zurückgeblieben ist, auf den Schichtaufbau aufgetragen, sodass nach der Entfernung der lift-off fähigen Prägelackschicht - nebst den darauf aufgebrachten Abschnitten des Dünnschichtelements - das Dünnschichtelement in Form des ersten Motivs auf der unmittelbar unterhalb der Prägelackschicht befindlichen Schicht zurückbleibt. Dadurch lässt sich somit erfindungsgemäß in einfacher Art und Weise ein Sicherheitsmerkmal mit Farbkippeffekt herstellen, das eine besonders hohe Auflösung in Bezug auf das erste Motiv aufweist, insbesondere in Bezug auf die Konturen, Linien bzw. Linienstrukturen und/oder Umrisse bzw. Umrisslinien des Sicherheitsmerkmals, da besonders geringe Konturstärken für das erste Motiv möglich sind. Vorzugsweise kann die Konturstärke des ersten Motivs kleiner als 100 µm, bevorzugt kleiner als 50 µm, insbesondere kleiner als 10 µm, sein.

Mit anderen Worten lassen sich somit vorzugsweise Sicherheitsmerkmale herstellen, deren Konturen, Linien bzw. Linienstrukturen und/oder Umrisse bzw. Umrisslinien (sprich deren erstes Motiv) die zuvor erwähnte besonders kleine Konturstärke aufweisen, jedoch trotzdem - aufgrund des Dünnschichtelements - einen Farbkippeffekt beim Betrachter erzeugen.

Unter Konturstärke wird dabei der Normalabstand zwischen zwei Flanken des ersten Motivs verstanden, was mit der entsprechenden Stärke der Prägestruktur des Prägewerkzeugs korreliert. Vereinfacht gesagt lassen sich durch die sogenannte residuumfreie Prägung insbesondere außerordentlich feine Linien bzw. Linienstrukturen, Konturen und/oder Umrisse bzw. Umrisslinien als erstes Motiv mit Farbkippeffekt erzeugen, sodass die durch erstes und zweites Motiv gebildete optisch wahrnehmbare Form des Sicherheitsmerkmals wesentlich höher aufgelöst werden kann als mit herkömmlichen Auftragsverfahren, wobei das Sicherheitsmerkmal gleichzeitig einen vom Farbkippeffekt optisch unterscheidbaren Effekt in Form des zweiten Motivs, insbesondere in Form des Flächenmusters, der Flächenstruktur bzw. der Musterstruktur, beim Betrachter erzeugt.

Die sogenannte residuumfreie Prägung ermöglicht die präzise gleichzeitige Herstellung bzw. Definition von erstem und zweitem Motiv, wobei die geprägte lift-off fähige Prägelackschicht als Opferschicht fungiert und die Form des zweiten Motivs im fertigen Sicherheitselement definiert.

Durch das erfindungsgemäße Verfahren lassen sich auch Sicherheitselemente herstellen, deren Sicherheitsmerkmale zumindest abschnittsweise im diffraktiven Bereich aufgelöste erste Motive, insbesondere Linien bzw. Linienstrukturen, Konturen und/oder Umrisse bzw. Umrisslinien, aufweisen und gleichzeitig aufgrund des Dünnschichtelements einen Farbkippeffekt erzeugen. Insbesondere können somit diffraktive Gitter mit einem zusätzlichen Farbkippeffekt hergestellt werden, die eine Kombination aus diffraktiven Effekten und Farbkippeffekten erzeugen. Unter im diffraktiven Bereich aufgelöst bzw. einen diffraktiven Effekt beim Betrachter auslösend wird dabei verstanden, dass die entsprechende Strukturgröße kleiner ist als 2,5 µm bzw. dass die Konturstärke kleiner ist als 2,5 µm.

Es soll dabei nicht unerwähnt bleiben, dass nach dem Entfernen der lift-off fähigen Prägelackschicht noch weitere Schichten, beispielsweise zusätzliche Lackschichten, wie Schutzlackschichten und/oder Primerschichten, aufgebracht werden können.

Gemäß einer Ausführungsvariante der Erfindung ist vorgesehen, dass nach dem Entfernen der lift-off fähigen Prägelackschicht ein Durchsichtseffekt in Form des zweiten Motivs erzeugt wird. Wenn der Schichtaufbau so ausgeführt ist, dass das zweite Motiv am Sicherheitselement vom Betrachter als Durchsichtseffekt wahrgenommen wird, sprich in anderen Worten als im Wesentlichen transparent bzw. durchsichtig wahrgenommen wird, so können in Abhängigkeit der Betrachtungsrichtung unterschiedliche optische Effekte beim Betrachter hervorgerufen werden. Ein solcher Durchsichtseffekt kann in der Regel dadurch erzeugt werden, dass alle Schichten des Schichtaufbaus des Sicherheitselements nach dem Entfernen der lift-off fähigen Prägelackschicht im Bereich des zweiten Motivs im Wesentlichen transparent ausgebildet sind. Unter "im Wesentlichen transparent" ist dabei zu verstehen, dass ein Transmissionsgrad von > 80%, entweder bezogen auf jede einzelne Schicht oder alle Schichten gemeinsam, vorliegt.

Ein solcher Durchsichtseffekt kann beispielsweise auch dadurch erreicht werden, dass das Sicherheitsmerkmal einen farbkippender Dünnschichtaufbau in Form des zweiten Motivs aufweist, wobei der farbkippende Dünnschichtaufbau aus einer Absorberschicht und einer dielektrischen Abstandsschicht besteht. Dabei ist der farbkippende Dünnschichtaufbau derart ausgelegt, dass der Farbkippeffekt nur maschinell und nicht mit bloßem Auge wahrnehmbar bzw. erfassbar ist, um beim Betrachter einen Durchsichtseffekt zu erzeugen, da der farbkippende Dünnschichtaufbau vom menschlichen Auge als im Wesentlichen transparent wahrgenommen wird.

Es versteht sich dabei von selbst, dass ein Sicherheitselement mit einem Sicherheitsmerkmal, welches ein Dünnschichtelement in Form des ersten Motivs und einen farbkippenden Dünnschichtaufbau in Form des zweiten Motivs umfasst, wobei das zweite Motiv trotz des farbkippenden Dünnschichtaufbaus vom Betrachter als Durchsichtseffekt wahrgenommen wird, auch durch Abwandlung bzw. Anpassung der eingangs beschriebenen Verfahrensschritte herstellbar ist.

Vorzugsweise kann, wenn das erste Motiv zumindest abschnittsweise im diffraktiven Bereich aufgelöst ist bzw. als diffraktives Gitter ausgebildet ist, bei Betrachtung von der Seite der Absorberschicht das erste Motiv als Farbkippeffekt wahrgenommen werden während bei Betrachtung von Seite der Reflexionsschicht aus nur das diffraktive Gitter optisch wirksam ist.

Um der lift-off fähigen Prägelackschicht nach dem Einprägen des ersten Motivs die notwendige Festigkeit und Stabilität zu verleihen, ist in einer Ausführungsvariante des erfindungsgemäßen Verfahrens vorgesehen, dass die lift-off fähige Prägelackschicht nach dem Einprägen des ersten Motivs ausgehärtet wird. Eine solche Härtung ist insbesondere dann vorteilhaft, wenn die Prägelackschicht aus einem UV-härtbaren Lack oder einem thermoplastischen Lack besteht. Es kann sich dabei bei der Härtung beispielsweise um eine Härtung mittels einer UV-Bestrahlung oder mittels thermischer Härtungsverfahren handeln.

In einer weiteren Ausführungsvariante des erfindungsgemäßen Verfahrens ist vorgesehen, dass die lift-off fähige Prägelackschicht unmittelbar auf das Trägersubstrat aufgebracht wird. In dieser Ausführungsvariante kann der optisch vom Farbkippeffekt unterscheidbare Effekt in Form des zweiten Motivs durch die Gestaltung des Trägersubstrats erreicht werden, indem das Trägersubstrat im Wesentlichen transparent bzw. durchsichtig ausgebildet ist, sodass das zweite Motiv als Durchsichtseffekt erkennbar ist. Diese Variante ist in der Regel dann sinnvoll, wenn das Trägersubstrat beim Anbringen des Sicherheitselements an einem Wertdokument auf dem Sicherheitselement verbleibt. Wenn das Trägersubstrat beim Anbringen des Sicherheitselements an einem Wertdokument entfernt wird, wie es in der Regel bei sogenannten Transferelementen der Fall ist, so führt der zuvor beschriebene Aufbau zu einem Durchsichtseffekt in Form des zweiten Motivs im geschützten Wertdokument.

Gemäß einer weiteren Ausführungsvariante der Erfindung ist vorgesehen, dass vor dem Aufbringen der lift-off fähigen Prägelackschicht eine Grundlackschicht, vorzugsweise auf das Trägersubstrat, aufgebracht wird. Beispielsweise können durch die, vorzugsweise im Bereich des Sicherheitsmerkmals vollflächig aufgetragene, Grundlackschicht weitere Brechungseffekte erzeugt werden oder die Grundlackschicht dient, im Falle eines als Transferelement ausgebildeten Sicherheitselements, als Trägerschicht bzw. Grundschicht für den weiteren Schichtaufbau, insbesondere für metallische Zwischenschichten. Die Grundlackschicht kann, wenn das Sicherheitselement als Transferelement ausgebildet ist, auch dazu ausgebildet sein, um ein Ablösen des Trägersubstrats vom Dünnschichtelement bzw. vom das Dünnschichtelement umfassenden Teil des Sicherheitselements zu ermöglichen. Eine derartige Eigenschaft kann etwa dadurch erreicht werden, dass die Haftung zwischen der Grundlackschicht und dem Trägersubstrat geringer ist als zwischen der Grundlackschicht und der dem Trägersubstrat gegenüberliegenden Schicht, vorzugsweise der Absorberschicht.

Eine weitere Ausführungsvariante des erfindungsgemäßen Verfahrens sieht vor, dass eine diffraktive Struktur in die Grundlackschicht eingeprägt wird. Es handelt sich dabei in der Regel um einen vom Einprägen des ersten Motivs unabhängigen weiteren Prägeschritt. Vorzugsweise ist in diesem Anwendungsfall die Grundlackschicht als, vorzugsweise UV-härtbare oder thermoplastische, Prägelackschicht ausgebildet.

Wird als Prägelackschicht ein thermoplastischer Lack, der anschließend stabilisiert bzw. gehärtet wird, verwendet, so handelt es sich bevorzugt um einen thermoplastischen Lack auf Basis von Methylmetharcylat (MMA) oder Ethylcellulose oder Cycloolefincopolymer. Dem jeweiligen Basispolymer können zur Einstellung der geforderten thermoplastischen Eigenschaften bzw zur Einstellung der anschließenden Stabilisierbarkeit Modifikatoren zugesetzt werden. In Abhängigkeit des Basispolymers kommen als Modifikatoren beispielsweise Additive zur Einstellung der gewünschten Glastemperatur, also jenes Temperaturbereichs, in welchem sich der Lack in thermoplastischem Zustand befindet, oder Modifikatoren zur Erreichung einer dauerhaften Aushärtung der Prägelackschicht in Frage. Vorzugsweise werden die Komponenten in einem Lösungsmittel, beispielsweise in wässrigen Lösungsmitteln, Wasser, Alkoholen, Ethylacetat, Methylethylketon oder deren Mischungen, gelöst. Einem thermoplastischen Lack für eine Prägelackschicht auf Basis von MMA wird vorzugsweise Nitrocellulose zur Erhöhung der Glastemperatur zugesetzt. Einem thermoplastischen Lack für eine Prägelackschicht auf Basis von Cycloolefincopolymeren werden vorzugsweise Polyethylenwachse zugesetzt. Einem thermoplastischen Lack auf Basis von Ethylcellulose werden zur Einstellung der Härtbarkeit vorzugsweise Crosslinker zugesetzt. Die Konzentration des Basispolymers in der aufgetragenen Prägelackschicht beträgt in der Regel in Abhängigkeit von der Art des gewählten Basispolymers, von den gewünschten Eigenschaften der Prägelackschicht und von der Art und Konzentration der Modifikatoren zwischen 4 % und 50 %.

Wird als Prägelackschicht ein UV-härtbarer Lack verwendet, so handelt es sich vorzugsweise um ein Lacksystem auf Basis eines Polyester-, eines Epoxy-, eines Acrylat- oder Polyurethansystems, das einen oder mehrere Photoinitiatoren enthält. Durch den oder die Photoinitiator(en) kann die Härtung bei einer definierten Wellenlänge oder in einem definierten Wellenlängenbereich eingestellt werden, wobei gegebenenfalls auch der Grad der Härtung variierbar sein kann. Ebenfalls ist es denkbar, dass ein wasserverdünnbarer UV-härtbarer Lack, vorzugsweise auf Polyesterbasis, eingesetzt wird.

Diffraktive Oberflächenstrukturen können beispielsweise als Beugungsstrukturen, Oberflächenreliefe, Beugungsgitter, Hologramme oder Kinegramme^{®}, ausgebildet sein. Durch das Vorsehen einer derartigen Oberflächenstruktur kommt es aufgrund unterschiedlicher optischer Weglängen der Teilstrahlen, die durch die diffraktive Oberflächenstruktur gelangen, zu Phasenmodulationen, welche Interferenzmuster erzeugen können. Durch Ausnutzung dieses optischen Effekts können weitere Maßnahmen zur Fälschungssicherheit unternommen werden.

In einer weiteren Ausführungsvariante der Erfindung ist vorgesehen, dass nach dem Entfernen der lift-off fähigen Prägelackschicht eine Decklackschicht, vorzugsweise im Bereich des Sicherheitsmerkmals vollflächig, aufgebracht wird, wobei die Brechungsindices der Decklackschicht und der Grundlackschicht so gewählt sind, dass an einer Grenzfläche zwischen Decklackschicht und Grundlackschicht kein optisch wahrnehmbarer Effekt erkennbar ist. Insbesondere wenn die Grundlackschicht mit einer diffraktiven Oberflächenstruktur versehen ist, kann durch entsprechende Wahl der Decklackschicht der durch die diffraktive Oberflächenstruktur erzeugte optische Effekt im Bereich des zweiten Motivs, insbesondere des Flächenmusters, ausgelöscht werden, sodass sich die diffraktive Oberflächenstruktur mit dem Farbkippeffekt des Dünnschichtelements in Form des ersten Motivs überlagert.

Die Kombination von Grundlackschicht und Decklackschicht kann weiters zur Stabilisierung des dazwischenliegenden Schichtaufbaus verwendet werden, unabhängig von der Wahl der Brechungsindices. Vorteilhaft kann es dabei sein, wenn die Decklackschicht das Dünnschichtelement in Form des ersten Motivs ummantelt. Unter "ummanteln" wird dabei verstanden, dass die Decklackschicht nicht nur die Oberfläche des Dünnschichtelements in Form des ersten Motivs bzw. die Grundlackschicht oder das Trägersubstrat bedeckt, sondern dass auch ein Film der Decklackschicht die Flanken des Dünnschichtelements bedeckt.

Um ein Sicherheitselement mit einem Dünnschichtelement herzustellen, bei welchem der Farbkippeffekt beim Betrachter erzeugt wird, wenn das Dünnschichtelement aus Richtung des Trägersubstrats betrachtet wird, sieht eine erste Ausführungsvariante der Erfindung vor, dass zum Aufbringen des Dünnschichtelements folgende Schritte durchgeführt werden:
- Aufbringen der Absorberschicht;
- Aufbringen der dielektrischen Abstandsschicht;
- Aufbringen der Reflexionsschicht.

Gemäß einer Ausführungsvariante des erfindungsgemäßen Verfahrens ist vorgesehen, dass nach dem Entfernen der lift-off fähigen Prägelackschicht eine weitere Reflexionsschicht und/oder eine Farbschicht aufgebracht wird, um einen optischen Effekt in Form des zweiten Motivs zu erzeugen. Durch das Aufbringen der weiteren Reflexionsschicht wird ein Reflexionseffekt in Form des zweiten Motivs beim Betrachter erzeugt, wenn das Sicherheitselement aus Richtung des Trägersubstrat betrachtet wird. Durch das Aufbringen der Farbschicht wird das zweite Motiv vom Betrachter aus Richtung des Trägersubstrats gesehen in der Farbe der Farbschicht wahrgenommen. Vorteilhaft ist es dabei, wenn die Reflexionsschicht die oberste Schicht des Dünnschichtelements bildet (also das Dünnschichtelement in der Reihenfolge Absorberschicht, Abstandsschicht, Reflexionsschicht auf das Trägersubstrat aufgebracht worden ist), da in diesem Fall die weitere Reflexionsschicht oder die Farbschicht im Bereich des Sicherheitsmerkmal vollflächig aufgebracht werden kann ohne den Farbkippeffekt, der bei Betrachtung aus Richtung des Trägersubstrats erkennbar ist, negativ zu beeinflussen. Wenn eine Grundlackschicht mit einer diffraktiven Oberflächenstruktur versehen ist und eine weitere Reflexionsschicht vorgesehen ist, können sich Reflexionseffekt und diffraktiver Effekt überlagern.

Um das Sicherheitselement als Transferelement auszugestalten, welches in einfacher Art und Weise auf einem Wertdokument aufgebracht werden kann, sieht eine weitere Ausführungsvariante des erfindungsgemäßen Verfahrens vor, dass nach dem Entfernen der lift-off fähigen Prägelackschicht eine Klebeschicht auf das Sicherheitselement aufgebracht wird, wobei das Sicherheitselement mittels der Klebeschicht an einem Wertdokumentsubstrat eines Wertdokuments anbringbar ist. Mittels der Klebeschicht, welche beispielsweise als Heißklebeschicht ausgebildet sein kann, kann das Sicherheitselement in einfacher Art und Weise durch Aufbringen oder Anbringen mit dem Wertdokumentsubstrat eines Wertdokuments verbunden werden. Die Klebeschicht kann dabei beispielsweise direkt auf die Reflexionsschicht des Dünnschichtelements aufgebracht werden. Es ist jedoch auch denkbar, dass die zwischen Klebeschicht und Reflexionsschicht eine, eine oder mehrere Zwischenschichten umfassende, Zwischenschichtanordnung aufgebracht wird. Als Zwischenschichten kommen dabei beispielsweise weitere Lackschichten, insbesondere Schutzlackschichten oder Primerschichten, weitere Reflexionsschichten, Farbschichten oder Kombinationen daraus in Frage.

Bevorzugt ist das Trägersubstrat, insbesondere vom Dünnschichtelement bzw. vom das Dünnschichtelement umfassenden Teil des Sicherheitselements, ablösbar ausgebildet, sodass das Trägersubstrat nach der Herstellung der Verbindung mit dem Wertdokumentsubstrat vom Sicherheitselement entfernt werden kann.

Um ein Sicherheitselement mit einem Dünnschichtelement herzustellen, bei welchem der Farbkippeffekt beim Betrachter erzeugt wird, wenn das Dünnschichtelement nicht durch das Trägersubstrats betrachtet wird, sondern der Betrachter das Dünnschichtelement ohne Zwischenlage des Trägersubstrats betrachtet, sieht eine zweite Ausführungsvariante der Erfindung vor, dass zum Aufbringen des Dünnschichtelements folgende Schritte durchgeführt werden:
- Aufbringen der Reflexionsschicht;
- Aufbringen der dielektrischen Abstandsschicht;
- Aufbringen der Absorberschicht.

Der farbkippende Effekt wird dann erzeugt, wenn die Absorberschicht die in Sichtlinie erste Schicht des Dünnschichtelements ist, die der Betrachter wahrnimmt.

In dieser Ausführungsform kann eine weitere Reflexionsschicht oder eine Farbschicht beispielsweise entweder zwischen der lift-off fähigen Prägelackschicht und dem Trägersubstrat oder auf der der Prägelackschicht gegenüberliegenden Seite des Trägersubstrats angeordnet sein, um einen optischen Effekt in Form des zweiten Motivs zu erzeugen.

Gemäß einer weiteren Ausführungsvariante des erfindungsgemäßen Verfahrens ist vorgesehen, dass das Einprägen des zweiten Motivs in die Prägelackschicht mittels eines Prägewerkzeuges durchgeführt wird, welches Prägewerkzeug derart ausgelegt ist, dass eine Konturstärke des ersten Motivs kleiner als 50 µm, vorzugsweise kleiner als 10 µm, insbesondere kleiner als 2,5 µm, ist. Mittels eines derartigen Verfahrens ist eine weitere Ausführungsvariante eines erfindungsgemäßen Sicherheitselements herstellbar, in welcher eine Konturstärke des ersten Motivs kleiner als 50 µm, vorzugsweise kleiner als 10 µm, insbesondere kleiner als 2,5 µm, ist.

Durch Bereitstellen eines Prägewerkzeugs, welches eine Prägestruktur aufweist, dessen Konturstärke kleiner als 50 µm, vorzugsweise kleiner als 10 µm, insbesondere kleiner als 2,5 µm, ist, kann in einfacher Art und Weise das erste Motiv in die Prägelackschicht eingeprägt werden, wobei das erste Motiv ebenfalls eine Konturstärke aufweist, die kleiner als 50 µm, vorzugsweise kleiner als 10 µm, ist. Dies deshalb, weil die Prägestruktur als Positiv des ersten Motivs fungiert und die Konturstärken einander annähernd entsprechen. Vorzugsweise kann vorgesehen sein, dass die Konturstärke zwischen 10 µm und 50 µm liegt oder dass die Konturstärke kleiner als 10 µm ist. Es ist sogar denkbar, dass die Konturstärke kleiner als 2,5 µm ist, um eine farbkippende diffraktive Struktur herzustellen. Eine derartige Ausgestaltung des Prägewerkzeugs respektive des Sicherheitselements erlaubt vereinfacht gesagt die Herstellung von außerordentlich feinen Linien bzw. Linienstrukturen, Konturen und/oder Umrissen bzw. Umrisslinien als zweites Motiv, sodass die durch erstes und zweites Motiv gebildete optisch wahrnehmbare Form des Sicherheitsmerkmals wesentlich höher aufgelöst werden kann als mit herkömmlichen Auftragsverfahren.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: ein Wertdokument mit einem ein Sicherheitsmerkmal aufweisenden Sicherheitselement;
- Fig. 2a bis 2g: schematische Schnittdarstellungen der einzelnen Schritte eines Herstellungsverfahrens zur Herstellung eines ersten Ausführungsbeispiels des Sicherheitselements;
- Fig. 2h: eine schematische Schnittdarstellung eines alternativen Ausführungsbeispiels;
- Fig. 3a bis 3c: schematische Schnittdarstellungen von ausgewählten Schritten des Herstellungsverfahrens zur Herstellung eines zweiten Ausführungsbeispiels des Sicherheitselements;
- Fig. 4: eine schematische Schnittdarstellung eines dritten Ausführungsbeispiels des Sicherheitselements;
- Fig. 5: eine schematische Schnittdarstellung eines vierten Ausführungsbeispiels des Sicherheitselements;
- Fig. 6: eine schematische Schnittdarstellung eines fünften Ausführungsbeispiels des Sicherheitselements, welches auf einem Wertdokumentsubstrat eines Wertdokuments aufgebracht ist.

### WEGE ZUR AUSFÜHRUNG DER ERFINDUNG

Fig. 1 zeigt eine schematische Darstellung eines Wertdokuments 15, welches mit einem erfindungsgemäßen Sicherheitselement 10 versehen ist. Im vorliegenden Ausführungsbeispiel ist das Sicherheitselement 10 fest mit dem Wertdokument 15 verbunden, vorzugsweise ist das Sicherheitselement 10 in das Wertdokument 15 eingebettet oder auf das Wertdokument 15 bzw. ein Wertdokumentsubstrat 6 des Wertdokuments 15 aufgebracht bzw. auflaminiert.

Das Sicherheitselement 10 weist ein Sicherheitsmerkmal 16 auf, welches sich aus einem ersten Motiv 11 und einem zweiten Motiv 12 zusammensetzt. Die optisch wahrnehmbare Form des Sicherheitsmerkmals 16 wird durch das Zusammenspiel von erstem Motiv 11 und zweitem Motiv 12 ausgebildet. Dabei bildet das erste Motiv 11 in der Regel die Konturen, Umrisse bzw. Umrisslinien oder allgemein die Linien bzw. Linienstrukturen des Sicherheitsmerkmals 16, während das zweite Motiv 12 zumindest die vom ersten Motiv 11 definierten Flächen ausfüllt und somit als Flächenmuster, Flächenstruktur oder Musterstruktur fungiert.

Die Form des Sicherheitsmerkmals 16 kann beispielsweise durch Zeichen, Buchstaben, Ziffern, Linien, Symbole, Guillochen, Schriftzüge, Symbole oder Motive oder Kombinationen der vorgenannten Elemente, insbesondere in Form eines Musters, gebildet werden. Im vorliegenden Ausführungsbeispiel definiert das erste Motiv 11 die Umrisslinien bzw. die Kontur eines Kapitells einer Säule. Das zweite Motiv 12 umfasst dabei im vorliegenden Beispiel sowohl die Flächen innerhalb der vom ersten Motiv 11 definierten Kontur als auch die Fläche zwischen der durch das erste Motiv 11 definierten Kontur und einer rechteckigen äußeren Begrenzung des Sicherheitsmerkmals 16.

Das erste Motiv 11 eines erfindungsgegenständlichen Sicherheitselements 10 ist dabei derart ausgebildet, dass beim Betrachter ein Farbkippeffekt erzeugt wird. Um diesen Farbkippeffekt zu erzeugen, umfasst das Sicherheitsmerkmal 16 ein Dünnschichtelement 9 (siehe bspw. Fig. 2g) in Form des ersten Motivs 11. In der Folge wird detailliert auf den Aufbau bzw. auf die Herstellungsschritte des Sicherheitselements 10, insbesondere des Sicherheitsmerkmals 16, eingegangen.

Während beim Betrachter beim Verkippen des Sicherheitsmerkmals 16 der Farbkippeffekt durch das Dünnschichtelement 9 in Form des ersten Motivs 11 erzeugt wird, bleiben die vom zweiten Motiv 12 umfassten Flächen optisch unterscheidbar erkennbar. Durch welchen optischen Effekt das zweite Motiv 12 vom ersten Motiv 11 optisch unterscheidbar gemacht wird, hängt vom gewählten Schichtaufbau ab, wie in der Folge an Hand von unterschiedlichen Ausführungsbeispielen gezeigt wird.

Die Figuren 2a bis 2g zeigen verschiedene Stufen des Herstellungsverfahrens eines ersten Ausführungsbeispiels des Sicherheitselements 10, wobei die Schnittposition symbolisch durch die Linie I-I in Fig. 1 gekennzeichnet ist. Die gezeigten Schichtdicken sind dabei der Einfachheit halber nicht maßstäblich wiedergegeben sondern dienen lediglich der Illustration.

Figur 2a zeigt eine Schnittansicht eines Bereichs des Sicherheitselements 10, auf welchem das Sicherheitsmerkmal 16 aufgebracht wird. Dabei umfasst das Sicherheitselement 10 als Basisstruktur vor dem Aufbringen der Schichten für das Sicherheitsmerkmal 16 ein Trägersubstrat 1, vorzugsweise in Form einer im Wesentlichen transparenten Trägerfolie. Auf das Trägersubstrat 1 wird in einem ersten Schritt im vorliegenden Ausführungsbeispiel vollflächig im Bereich des Sicherheitselements 16 eine lift-off fähige Prägelackschicht 2 aufgebracht (siehe Fig. 2b).

In den Figuren 2c bis 2e ist schematisch der Vorgang des sogenannten residuumfreien Prägens dargestellt: Ein Prägewerkzeug 13 mit einer Prägestruktur 13a wird in einer Prägerichtung 17, welche in der Regel normal zum Trägersubstrat 1 verläuft, auf die lift-off fähige Prägelackschicht 2 aufgepresst (siehe Fig. 2d). Die Prägestruktur 13a entspricht dabei dem Positiv ersten Motivs 11, wobei Prägestruktur 13a und erstes Motiv 11 im Wesentlichen dieselbe Konturstärke 14 aufweisen. Die Parameter des Prägeverfahrens sind dabei derart gewählt, dass durch die Prägestruktur 13a lediglich die lift-off fähige Prägelackschicht 2 über im Wesentlichen die gesamte Erstreckung der Prägelackschicht 2 in der Prägerichtung 17 partiell entfernt wird - man spricht hierbei vom sogenannten residuumfreien Prägen. Mit anderen Worten wird das erste Motiv 11 derart in die Prägelackschicht 2 eingeprägt, dass die Prägelackschicht 2 in einer Prägerichtung 17 bis zu einer unmittelbar unterhalb der Prägelackschicht 2 liegenden Schicht, im vorliegenden Fall bis zum Trägersubstrat 1, entfernt wird. Entsprechend wird das zweite Motiv 12 durch den nach dem Prägevorgang verbleibenden (nicht geprägten) Teil der Prägelackschicht 2, in der Folge als Opferschicht 2a (in Form des zweiten Motivs 12) bezeichnet, definiert und wird das erste Motiv 11 durch die Einprägung 2b in Form des ersten Motivs 11 in der lift-off fähigen Prägelackschicht 2 definiert. Vereinfacht ausgedrückt wird die Form des ersten Motivs 11 durch eine strukturierte Ausnehmung in der Prägelackschicht 2, sprich durch die Einprägung 2b in Form des ersten Motivs 11, definiert, welche sich von einer dem Trägersubstrat 1 zugewandten Begrenzungsfläche der Prägelackschicht 2 bis zu einer dem Trägersubstrat 2 abgewandten Begrenzungsfläche der Prägelackschicht 2 erstreckt. Es versteht sich dabei von selbst, dass auch bei einer sogenannten residuumfreien Prägung aufgrund der Fertigungstoleranzen Streifen oder Reste der Prägelackschicht 2 im Bereich des ersten Motivs 11 verbleiben können, deren Abmessungen jedoch im Vergleich zum zweiten Motiv 12 vernachlässigbar sind und keine relevanten optisch wahrnehmbaren Effekte hervorrufen.

In Figur 2c ist schematisch eine Konturstärke 14 der Prägestruktur 13a eingezeichnet, welche den Normalabstand zwischen zwei einander abgewandten Flanken der Prägestruktur 13a darstellt. Im vorliegenden Ausführungsbeispiel beträgt die Konturstärke 14 zumindest abschnittsweise weniger als 50 µm, vorzugsweise weniger als 10 µm. Entsprechend lässt sich mittels des erfindungsgemäßen Verfahrens durch das Einprägen der Prägestruktur 13a in die Prägelackschicht 2 das erste Motiv 11 mit einer Konturstärke 14, die zumindest abschnittsweise kleiner als 50 µm, vorzugsweise kleiner als 10 µm, ist, herstellen (siehe Fig. 2e). Somit kann eine besonders hohe Auflösung des Sicherheitsmerkmals 16 erreicht werden, welche mittels eines herkömmlichen Auftragsverfahrens für ein Dünnschichtelement 9 nicht herstellbar wäre. Die Konturstärke 14 des ersten Motivs 11 entspricht dabei dem Normalabstand zwischen zwei Flanken, vorzugsweise einer eingeprägten Rille, der Einprägung 2b. Nach dem sogenannten residuumfreien Prägen kann in einem weiteren Schritt der nach dem Einprägen verbleibende Teil der Prägelackschicht 2, vorzugsweise mittels UV-Strahlung oder mit einem thermischen Verfahren, ausgehärtet werden. Mit anderen Worten wird die Einprägung 2b in Form des ersten Motivs 11 durch das partielle Entfernen der Prägelackschicht 2 definiert, um die Form eines nachfolgend aufgetragenen Dünnschichtelements 9 festzulegen, während die verbleibenden Abschnitte der Prägelackschicht 2 in Form des zweiten Motivs 11 in weiterer Folge als Opferschicht 2a (auch als Maskenschicht bezeichnet) fungieren, um festzulegen, in welchen Bereichen kein Farbkippeffekt erzeugt werden soll.

Nach dem Schritt des Einprägens werden nacheinander die drei Schichten des Dünnschichtelements 9 aufgebracht, wobei der Auftrag wiederum im Bereich des Sicherheitsmerkmals 16 vollflächig erfolgt.

Als erste Schicht wird eine Absorberschicht 3 aufgebracht. Die Absorberschicht 3 ist im vorliegenden Fall als metallische Schicht ausgebildet. Die optische Dichte [OD] der Absorberschicht 3 liegt üblicher Weise im Bereich von zwischen 0,1 und 0,9, bevorzugt zwischen 0,3 und 0,6.

Als zweite Schicht wird auf die Absorberschicht 3 eine, vorzugsweise dielektrische Eigenschaften aufweisende, dielektrische Abstandsschicht 20 aufgebracht. Als Abstandsschicht 20 (auch Abstandsschicht oder Distanzschicht genannt) kann eine, vorzugsweise UV-härtbare und/oder transparente, Lackschicht eingesetzt werden oder können dielektrische Materialien werden. Ebenfalls Die Dicke der dielektrischen Abstandsschicht 20 liegt zwischen 50 und 800 nm, bevorzugt zwischen 100 und 700 nm, besonders bevorzugt zwischen 150 und 600 nm. Die Dicke ist dabei vorteilhafter Weise so ausgewählt, dass sie im Wellenlängenbereich von 400 - 700 nm ein Optimum von 2 - 6 QWOT [Quarter Wave Optical Thickness] aufweist.

Als dritte Schicht wird eine Reflexionsschicht 4 auf die dielektrische Abstandsschicht 20 aufgebracht. Bei der Reflexionsschicht 4 handelt es sich beim gegenständlichen Ausführungsbeispiel um eine metallische Schicht. Die optische Dichte [OD] der Reflexionssicht 4 liegt üblicher Weise, sofern es sich um eine metallische Schicht handelt, im Bereich von zwischen 1 und 3, bevorzugt zwischen 1,5 und 2,5.

In Figur 2f ist nun das Sicherheitselement 10 nach dem Aufbringen der Schichten des Dünnschichtelements 9 abgebildet. Im Bereich der Einprägung 2b in Form des ersten Motivs 11 ist das Dünnschichtelement 9 direkt auf das Trägersubstrat 1 aufgebracht, während das Dünnschichtelement im Bereich der Opferschicht 2a in Form des zweiten Motivs 12, sprich dort wo nach dem Prägevorgang noch Teile der lift-off fähigen Prägelackschicht 2 auf dem Trägersubstrat 1 verblieben sind, eben auf die Opferschicht 2a aufgebracht ist.

Bei der nachfolgenden Durchführung eines Lif-off Verfahrens werden die Opferschicht 2a sowie die auf der Opferschicht 2a befindlichen Teile des Dünnschichtelements 9 vom Trägersubstrat 1 entfernt. Als lift-off Verfahren kommt beispielsweise eine Behandlung mit einem polaren Lösungsmittel oder einer wässrigen Lösung enthaltend Zusätze ausgewählt aus verdünnten Säuren, verdünnten Laugen, Tenside enthaltendem Wasser, Propylenglycol-monomethyletheracetat (PGMEA), N-Methyl-2-pyrrolidon (NMP), Methylethylketon (MEK) oder Aceton, in Frage, wobei die Art des Zusatzes von den Eigenschaften der verwendeten lift-off fähigen Prägelackschicht abhängig ist.

Entsprechend zeigt Figur 2g das Sicherheitselement 10 nach dem Entfernen der Opferschicht 2a (auch Auswaschen genannt), wobei nur mehr das Dünnschichtelement 9 in Form des ersten Motivs 11 auf dem Trägersubstrat 1 verbleibt. Wenn das Sicherheitselement 10 aus einer ersten Betrachtungsrichtung 19, in welcher die Schichten des Sicherheitselements 10 in der Reihenfolge Trägersubstrat 1, Absorberschicht 3, dielektrische Abstandsschicht 20 und Reflexionsschicht 4 wahrgenommen werden, betrachtet wird und das Trägersubstrat 1 im Wesentlichen transparent ausgebildet ist, so erzeugt das Dünnschichtelement 9 in Form des ersten Motivs 11 einen Farbkippeffekt beim Betrachter während das zweite Motiv 12 einen Durchsichtseffekt erzeugt, sprich der Betrachter durch das zweite Motiv 12 durchsehen kann.

Figur 2h zeigt ein alternatives Ausführungsbeispiel, in welchem alle zuvor beschriebenen Schritte analog durchgeführt werden, lediglich die Schichten des Dünnschichtelements 9 in umgekehrter Reihenfolge aufgebracht werden. Entsprechend wird zuerst die Reflexionsschicht 4, danach die dielektrische Abstandsschicht 20 und abschließend die Absorberschicht 3 aufgebracht. Wenn das Sicherheitselement 10 aus einer der ersten Betrachtungsrichtung 19 entgegengesetzten zweiten Betrachtungsrichtung 20, in welcher die Schichten des Sicherheitselements 10 in der Reihenfolge Absorberschicht 3, dielektrische Abstandsschicht 20, Reflexionsschicht 4 und Trägersubstrat 1 wahrgenommen werden, betrachtet wird, so erzeugt das Dünnschichtelement 9 in Form des ersten Motivs 11 einen Farbkippeffekt beim Betrachter. Das zweite Motiv 12 wird im vorliegenden Ausführungsbeispiel - unabhängig von der Betrachtungsrichtung - als Durchsichtseffekt wahrgenommen, sofern das Trägersubstrat 1 im Wesentlichen transparent ausgebildet ist.

In den Figuren 3a bis 3c ist ein zweites Ausführungsbeispiel des Sicherheitselements 10 dargestellt, wobei lediglich auf die Unterschiede zum ersten Ausführungsbeispiel eingegangen wird. Während im ersten Ausführungsbeispiel die lift-off fähige Prägelackschicht 2 unmittelbar auf das Trägersubstrat 1 aufgebracht wird, wird im zweiten Ausführungsbeispiel eine Grundlackschicht 8, vorzugsweise zumindest im Bereich des Sicherheitsmerkmals 16 vollflächig, auf das Trägersubstrat 1 aufgebracht. Bei der Grundlackschicht 8 handelt es sich dabei im vorliegenden Ausführungsbeispiel um eine UV-härtbare oder thermoplastische Prägelackschicht.

Figur 3a zeigt das Sicherheitselement 10 nachdem einerseits die Grundlackschicht 8 aufgebracht wurde und andererseits eine diffraktive Oberflächenstruktur 5 in die Grundlackschicht 8 eingeprägt wurde. Beispielsweise kann es sich bei der diffraktiven Oberflächenstruktur 5 um ein Beugungsgitter oder eine Subwellenlängenstruktur handeln, welche zusätzliche Interferenzmuster beim Betrachter erzeugen können. In der Regel wird die diffraktive Oberflächenstruktur 5 mittels eines ersten Prägewerkzeuges hergestellt und vor dem weiteren Auftrag von Schichten entweder mittels UV-Strahlung oder mittels thermischer Verfahren ausgehärtet.

In Figur 3b ist nunmehr das Sicherheitselement 10 des zweiten Ausführungsbeispiels nach dem Aufbringen der Prägelackschicht 2, dem Prägen der Einprägung 2b in Form des ersten Motivs 11 und dem Aufbringen der Schichten des Dünnschichtelements 9 abgebildet, wobei die Opferschicht 2a noch nicht entfernt wurde. Gegebenenfalls erfolgt nach dem Prägeschritt noch ein zusätzlicher Reinigungsschritt, um in der diffraktiven Oberflächenstruktur 5 verbliebene Reste der lift-off fähigen Prägelackschicht 2 in der Einprägung 2b zu entfernen, bevor die Schichten des Dünnschichtelements 9 aufgebracht werden.

Figur 3c zeigt abschließend das Sicherheitselement 10 des zweiten Ausführungsbeispiels nach dem lift-off Schritt, wobei die Opferschicht 2a und die darauf befindlichen Teile des Dünnschichtelements 9 entfernt wurden. Der farbkippende Effekt des Dünnschichtelements 9 in Form des ersten Motivs 11 wird dabei durch die diffraktive Oberflächenstruktur 5 verstärkt, während das zweite Motiv 12 als Durchsichtseffekt mit überlagerten diffraktiven Effekten erscheint (beispielsweise können zusätzlich Hologramme im zweiten Motiv 12 sichtbar sein).

In Figur 4 ist ein drittes Ausführungsbeispiel dargestellt, welches eine Weiterbildung des zweiten Ausführungsbeispiels darstellt. Dabei wird nach dem in Fig. 3c dargestellten Schritt des Entfernens der lift-off fähigen Prägelackschicht 2 eine Decklackschicht 21 auf das Sicherheitselement 10 aufgebracht. Die Decklackschicht 21 ummantelt dabei im vorliegenden Ausführungsbeispiel das Dünnschichtelement 9 in Form des ersten Motivs 11, sodass auch die Flanken des Dünnschichtelements 9 von der Decklackschicht 21 umhüllt sind, um das Dünnschichtelement 9 beispielsweise vor mechanischer Beschädigung zu schützen. Zusätzlich ist es vorteilhaft, wenn die Brechungsindices der Decklackschicht 21 und der Grundlackschicht 8 so gewählt sind, dass an einer Grenzfläche zwischen Decklackschicht 21 und Grundlackschicht 8 kein optisch wahrnehmbarer Effekt erkennbar ist, sodass der optische Effekt der diffraktiven Oberflächenstruktur 5 im Bereich des zweiten Motivs 12 ausgelöscht wird. Mit anderen Worten ist das zweite Motiv 12 ausschließlich als Durchsichtseffekt wahrnehmbar, während das erste Motiv 11 als diffraktiv verstärkter Farbkippeffekt wahrnehmbar ist. Darüberhinaus ist es dadurch auch möglich, größere hologrammartige Strukturen der diffraktiven Oberflächenstruktur 5 teilweise, nämlich selektiv in Form des zweiten Motivs 12, auszulöschen. Es versteht sich dabei von selbst, dass Ummantelung und Auslöschung auch separat voneinander vorgesehen sein können.

Es versteht sich dabei von selbst, dass die zuvor beschriebenen Ausführungsbeispiele auch mit dem im Zusammenhang mit Fig. 2h beschriebenen Schichtaufbau versehen sein können.

In Figur 5 ist ein viertes Ausführungsbeispiel dargestellt, welches ebenfalls eine Weiterbildung des zweiten Ausführungsbeispiels darstellt. Dabei wird im Unterschied zum dritten Ausführungsbeispiel statt der Decklackschicht 21 eine weitere Reflexionsschicht 18, vorzugsweise in Form einer metallischen Schicht, aufgebracht. Entsprechend wird das zweite Motiv 12 als diffraktiv verstärkter Reflexionseffekt erkennbar. Es versteht sich dabei von selbst, dass eine weitere Reflexionsschicht 18 auch auf eine Grundlackschicht 8 ohne diffraktive Oberflächenstruktur 5 bzw. auf ein Sicherheitselement 10 ohne Grundlackschicht 8 aufgebracht werden kann, um einen Refexionseffekt in Form des zweiten Motivs 12 zu erzeugen.

Durch die zuvor beschriebene Herstellung des Sicherheitsmerkmals 16 mit einem ersten Motiv 11, das mittels dem Einprägen und dem Entfernen der lift-off fähigen Prägelackschicht 2 eine besonders geringe Konturstärke 14 aufweist, wird es in einem bevorzugten Ausführungsbeispiel, dessen Schichtaufbau jedem der hier beschriebenen Ausführungsbeispiele entsprechen kann, ermöglicht, dass die Konturstärke 14 des ersten Motivs 11 zumindest abschnittsweise, vorzugsweise bei mehr als 50% des ersten Motivs 11, kleiner ist als 2,5 µm. Durch die extrem feine Konturstärke 14 erzeugt das erste Motiv 11 dabei nicht nur einen Farbkippeffekt sondern auch einen diffraktiven optischen Effekt hervor, wobei sich die beiden optischen Effekte, aus Richtung der Absorberschicht 3 gesehen, überlagern. Eine derart präzise Herstellung eines Dünnschichtelements 9 ist mit aus dem Stand der Technik bekannten Auftragsverfahren nicht möglich.

Schließlich zeigt Figur 6 ein fünftes Ausführungsbeispiel des Sicherheitselements 10, wobei das Sicherheitselement 10 als Transferelement ausgebildet ist und auf einem Wertdokumentsubstrat 6 aufgebracht ist. Um ein Sicherheitselement 10 als Transferelement auszubilden, weist dieses im vorliegenden Fall eine Klebeschicht 7, beispielsweise eine Heißklebeschicht, auf, welche die dem Trägersubstrat 1 gegenüberliegende Grenzschicht des Sicherheitselements 10 ausbildet. Wie in Fig. 6 zu erkennen ist, ist die Klebeschicht 7 im vorliegenden Ausführungsbeispiel direkt auf die Reflexionsschicht 4 aufgebracht. Mittels der Klebeschicht 7 kann der Schichtaufbau, wie dargestellt, mit dem Wertdokumentsubstrat 6 eines Wertdokuments 15 verbunden werden.

Da das für die Herstellung des Sicherheitselements 10 notwendige Trägersubstrat 1 nach dem Aufbringen des als Transferelement ausgebildeten Sicherheitselements 10 nicht mehr erforderlich ist, ist das Trägersubstrat 1 vom Sicherheitselement 10 ablösbar ausgebildet, sodass das Trägersubstrat 1 nach der Verbindung mit dem Wertdokumentsubstrat 6 abgezogen werden kann, wie symbolisch in Fig. 5 dargestellt.

Um die Abziehbarkeit des Trägersubstrats 1 zu verbessern, ist im vorliegenden Ausführungsbeispiel wiederum eine Grundlackschicht 8, beispielsweise eine UV-härtbare Lackschicht, zwischen Trägersubstrat 1 und Absorberschicht 3 angeordnet, wobei die Grundlackschicht 8 besser an der Absorberschicht 3 haftet als am Trägersubstrat 1. Somit fungiert die Grundlackschicht 8 als haftreduzierende Schicht im Hinblick auf das Trägersubstrat 1. Weiters kann die Grundlackschicht 8 dazu dienen, die Absorberschicht 3 nach dem Aufbringen des Sicherheitselements 10 auf dem Wertdokumentsubstrat 6 vor, insbesondere mechanischen, Beschädigungen zu schützen.

Für den Transport eines als Transferelement ausgebildeten Sicherheitselements 10 kann vorgesehen sein, dass die Klebeschicht 7 durch eine abziehbare Schutzfolie abgedeckt ist.

Es soll dabei nicht unerwähnt bleiben, dass auch die zuvor beschriebenen Ausführungsbeispiele jeweils als Transferelement ausgebildet sein können bzw. ein Transferelement auch ohne das Vorsehen einer Grundlackschicht 8 bzw. mit einer oder mehreren zusätzlichen Zwischenschichten zwischen Klebeschicht 7 und Dünnschichtelement 9 denkbar ist.

### BEZUGSZEICHENLISTE

- 1: Trägersubstrat
- 2: lift-off fähige Prägelackschicht
2a Opferschicht
2b Einprägung
- 3: Absorberschicht
- 4: Reflexionsschicht
- 5: diffraktive Oberflächenstruktur
- 6: Wertdokumentsubstrat
- 7: Klebeschicht
- 8: Grundlackschicht
- 9: Dünnschichtelement
- 10: Sicherheitselement
- 11: erstes Motiv
- 12: zweites Motiv
- 13: Prägewerkzeug
13a Prägestruktur
- 14: Konturstärke
- 15: Wertdokument
- 16: Sicherheitsmerkmal
- 17: Prägerichtung
- 18: weitere Reflexionsschicht
- 19: Betrachtungsrichtung
- 20: dielektrische Abstandsschicht
- 21: Decklackschicht
- 22: zweite Betrachtungsrichtung

## Patentansprüche

1. Verfahren zur Herstellung eines Sicherheitselements (10) mit einem Sicherheitsmerkmal (16), welches Sicherheitsmerkmal (16) ein einen Farbkippeffekt erzeugendes erstes Motiv (11) und ein zweites Motiv (12) umfasst, umfassend die folgenden Schritte:
- Bereitstellen eines Trägersubstrats (1);
- Aufbringen einer lift-off fähigen Prägelackschicht (2);
- Herstellen des zweiten Motivs (12) durch partielles Entfernen der lift-off fähigen Prägelackschicht (2) in Form des ersten Motivs (11) indem das erste Motiv (11) derart in die lift-off fähige Prägelackschicht (2) eingeprägt wird, dass die lift-off fähige Prägelackschicht (2) in einer Prägerichtung (17) bis zu einer unmittelbar unterhalb der lift-off fähigen Prägelackschicht (2) liegenden Schicht (1,8) entfernt wird;
- Aufbringen eines den Farbkippeffekt erzeugenden Dünnschichtelements (9) umfassend eine Absorberschicht (3), eine dielektrische Abstandsschicht (20) und eine Reflexionsschicht (4);
- Entfernen der verbliebenen lift-off fähigen Prägelackschicht (2) mittels eines lift-off Verfahrens, sodass jene auf der lift-off fähigen Prägelackschicht (2) in Form des zweiten Motivs (12) aufgebrachten Bereiche des Dünnschichtelements (9), gemeinsam mit der lift-off fähigen Prägelackschicht (2), entfernt werden, während das Dünnschichtelement (9) in Form des ersten Motivs (11) auf der unmittelbar unterhalb der lift-off fähigen Prägelackschicht (2) liegenden Schicht (1,8) verbleibt.

2. Verfahren nach Anspruch 1, **dadurch gekennzeichnet, dass** nach dem Entfernen der lift-off fähigen Prägelackschicht (2) ein Durchsichtseffekt in Form des zweiten Motivs (12) erzeugt wird.

3. Verfahren nach einem der Ansprüche 1 bis 2, **dadurch gekennzeichnet, dass** die lift-off fähige Prägelackschicht (2) nach der Prägung ausgehärtet wird.

4. Verfahren nach einem der Ansprüche 1 bis 3, **dadurch gekennzeichnet, dass** die lift-off fähige Prägelackschicht (2) unmittelbar auf das Trägersubstrat (1) aufgebracht wird.

5. Verfahren nach einem der Ansprüche 1 bis 3, **dadurch gekennzeichnet, dass** vor dem Aufbringen der lift-off fähigen Prägelackschicht (2) eine Grundlackschicht (8) aufgebracht wird.

6. Verfahren nach Anspruch 5, **dadurch gekennzeichnet, dass** eine diffraktive Struktur (5) in die Grundlackschicht (8) eingeprägt wird.

7. Verfahren nach einem der Ansprüche 5 bis 6, **dadurch gekennzeichnet, dass** nach dem Entfernen der lift-off fähigen Prägelackschicht (2) eine Decklackschicht (21) aufgebracht wird, wobei die Brechungsindices der Decklackschicht (21) und der Grundlackschicht (8) so gewählt sind, dass an einer Grenzfläche zwischen Decklackschicht (21) und Grundlackschicht (8) kein optisch wahrnehmbarer Effekt erkennbar ist.

8. Verfahren nach einem der Ansprüche 1 bis 7, **dadurch gekennzeichnet, dass** zum Aufbringen des Dünnschichtelements (9) folgende Schritte in der angegebenen Reihenfolge durchgeführt werden:
- Aufbringen der Absorberschicht (3);
- Aufbringen der dielektrischen Abstandsschicht (20);
- Aufbringen der Reflexionsschicht (4).

9. Verfahren nach Anspruch 8, **dadurch gekennzeichnet, dass** nach dem Entfernen der lift-off fähigen Prägelackschicht (2) eine weitere Reflexionsschicht (18) und/oder eine Farbschicht aufgebracht wird, um einen optischen Effekt in Form des zweiten Motivs (12) zu erzeugen.

10. Verfahren nach einem der Ansprüche 8 bis 9, **dadurch gekennzeichnet, dass** nach dem Entfernen der Prägelackschicht (2) eine Klebeschicht (7) auf das Sicherheitselement (10) aufgebracht wird, wobei das Sicherheitselement (10) mittels der Klebeschicht (7) an einem Wertdokumentsubstrat (6) eines Wertdokuments (15) anbringbar ist.

11. Verfahren nach einem der Ansprüche 1 bis 7, **dadurch gekennzeichnet, dass** zum Aufbringen des Dünnschichtelements (9) folgende Schritte in der angegebenen Reihenfolge durchgeführt werden:
- Aufbringen der Reflexionsschicht (4);
- Aufbringen der dielektrischen Abstandsschicht (20);
- Aufbringen der Absorberschicht (3).

12. Verfahren nach einem der Ansprüche 1 bis 11, **dadurch gekennzeichnet, dass** das Einprägen des ersten Motivs (11) in die lift-off fähige Prägelackschicht (2) mittels eines Prägewerkzeuges (13) durchgeführt wird, welches Prägewerkzeug (13) derart ausgelegt ist, dass eine Konturstärke (14) des ersten Motivs (11) kleiner ist als 50 µm.

## Claims

1. Method for producing a security element (10) having a security feature (16), which security feature (16) comprises a first motif (11) producing a color-tilting effect and a second motif (12), comprising the steps of:
- providing a carrier substrate (1);
- applying a lift-off capable embossing lacquer layer (2);
- producing the second motif (12) by partial removal of the lift-off capable embossing lacquer layer (2) in the form of the first motif (11) by embossing the first motif (11) into the lift-off capable embossing lacquer layer (2) in such a way that the lift-off capable embossing lacquer layer (2) is removed in an embossing direction (17) up to a layer (1, 8) lying directly below the lift-off capable embossing lacquer layer (2);
- applying a thin-film element (9) producing the color-tilting effect comprising an absorber layer (3), a dielectric spacer layer (20) and a reflective layer (4);
- removing the remaining lift-off capable embossing lacquer layer (2) by means of a lift-off process, so that those areas of the thin-film element (9) applied to the lift-off capable embossing lacquer layer (2) in the form of the second motif (12) are removed together with the lift-off capable embossing lacquer layer (2), while the thin-film element (9) in the form of the first motif (11) remains on the layer (1, 8) lying immediately below the lift-off capable embossing lacquer layer (2).

2. Method according to claim 1, **characterized in that** a see-through effect in the form of the second motif (12) is produced after removal of the lift-off capable embossing lacquer layer (2).

3. Method according to one of claims 1 to 2, **characterized in that** the lift-off capable embossing lacquer layer (2) is cured after embossing.

4. Method according to one of claims 1 to 3, **characterized in that** the lift-off capable embossing lacquer layer (2) is applied directly to the carrier substrate (1).

5. Method according to one of claims 1 to 3, **characterized in that** a base lacquer layer (8) is applied before the application of the lift-off capable embossing lacquer layer (2).

6. Method according to claim 5, **characterized in that** a diffractive structure (5) is embossed into the base lacquer layer (8).

7. Method according to one of claims 5 to 6, **characterized in that,** after removal of the lift-off capable embossing lacquer layer (2), a top lacquer layer (21) is applied, wherein the refractive indices of the top lacquer layer (21) and of the base lacquer layer (8) are selected such that no optically perceptible effect is discernible at an interface between top lacquer layer (21) and base lacquer layer (8).

8. Method according to one of claims 1 to 7, **characterized in that** the following steps are carried out in the specified order to apply the thin-film element (9):
- application of the absorber layer (3);
- application of the dielectric spacer layer (20);
- application of the reflective layer (4).

9. Method according to claim 8, **characterized in that** after removal of the lift-off capable embossing lacquer layer (2), a further reflective layer (18) and/or a color layer is applied to produce an optical effect in the form of the second motif (12).

10. Method according to one of claims 8 to 9, **characterized in that,** after removal of the embossing lacquer layer (2), an adhesive layer (7) is applied to the security element (10), wherein the security element (10) is attachable to a value document substrate (6) of a value document (15) by means of the adhesive layer (7).

11. Method according to one of claims 1 to 7, **characterized in that** the following steps are carried out in the specified order to apply the thin-film element (9):
- application of the reflective layer (4);
- application of the dielectric spacer layer (20);
- application of the absorber layer (3).

12. Method according to one of claims 1 to 11, **characterized in that** the embossing of the first motif (11) into the lift-off capable embossing lacquer layer (2) is carried out by means of an embossing tool (13), which embossing tool (13) is designed in such a way that a contour thickness (14) of the first motif (11) is less than 50 µm.

## Revendications

1. Procédé pour la fabrication d'un élément de sécurité (10) avec une caractéristique de sécurité (16), laquelle caractéristique de sécurité (16) comprend un premier motif (11) produisant un effet de variation chromatique et un deuxième motif (12), comprenant les étapes suivantes :
- préparation d'un substrat de support (1) ;
- application d'une couche de vernis à graver pelable (2) ;
- création du deuxième motif (12) par enlèvement partiel de la couche de vernis à graver pelable (2) selon la forme du premier motif (11) en gravant le premier motif (11) dans la couche de vernis à graver pelable (2) de telle manière que la couche de vernis à graver pelable (2) est enlevée dans une direction de gravure (17) jusqu'à une couche (1,8) qui se trouve immédiatement en dessous de la couche de vernis à graver pelable (2) ;
- application d'un élément en couche mince (9) produisant l'effet de variation chromatique et comprenant une couche absorbante (3), une couche d'espacement diélectrique (20) et une couche réfléchissante (4) ;
- retrait du reste de la couche de vernis à graver pelable (2) au moyen d'un procédé de pelage, de sorte que les zones de l'élément en couche mince (9) appliquées sur la couche de vernis à graver pelable (2) selon la forme du deuxième motif (12) soient enlevés en même temps que la couche de vernis à graver pelable (2), tandis que l'élément en couche mince (9) demeure sous la forme du premier motif (11) sur la couche (1,8) située directement en dessous de la couche de vernis à graver pelable (2).

2. Procédé selon la revendication 1, **caractérisé en ce que**, après l'enlèvement de la couche de vernis à graver pelable (2), un effet de transparence de la forme du deuxième motif (12) est obtenu.

3. Procédé selon l'une des revendications 1 à 2, **caractérisé en ce que** la couche de vernis à graver pelable (2) est durcie après la gravure.

4. Procédé selon l'une des revendications 1 à 3, **caractérisé en ce que** la couche de vernis à graver pelable (2) est appliquée directement sur le substrat de support (1).

5. Procédé selon l'une des revendications 1 à 3, **caractérisé en ce qu'**une couche de vernis de base (8) est appliquée avant l'application de la couche de vernis à graver pelable (2).

6. Procédé selon la revendication 5, **caractérisé en ce qu'**une structure diffractive (5) est gravée dans la couche de vernis de base (8).

7. Procédé selon l'une des revendications 5 à 6, **caractérisé en ce qu'**une couche de vernis de couverture (21) est appliquée après l'enlèvement de la couche de vernis à graver pelable (2), les indices de réfraction de la couche de vernis de couverture (21) et de la couche de vernis de base (8) étant choisis de telle manière qu'aucun effet visible ne soit perceptible à l'interface entre la couche de vernis de couverture (21) et la couche de vernis de base (8).

8. Procédé selon l'une des revendications 1 à 7, **caractérisé en ce que** les étapes suivantes sont exécutées dans l'ordre indiqué pour appliquer l'élément en couche mince (9) :
- application de la couche absorbante (3) ;
- application de la couche d'espacement diélectrique (20) ;
- application de la couche réfléchissante (4).

9. Procédé selon la revendication 8, **caractérisé en ce que**, après l'enlèvement de la couche de vernis à graver pelable (2), une autre couche réfléchissante (18) et/ou une couche de couleur sont appliquées afin de produire un effet optique de la forme du deuxième motif (12).

10. Procédé selon l'une des revendications 8 à 9, **caractérisé en ce qu'**une couche adhésive (7) est appliquée sur l'élément de sécurité (10) après l'enlèvement de la couche de vernis à graver pelable (2), l'élément de sécurité (10) pouvant être appliqué au moyen de la couche adhésive (7) sur un substrat de document de valeur (6) d'un document de valeur (15).

11. Procédé selon l'une des revendications 1 à 7, **caractérisé en ce que** les étapes suivantes sont exécutées dans l'ordre indiqué pour appliquer l'élément en couche mince (9) :
- application de la couche réfléchissante (4) ;
- application de la couche d'espacement diélectrique (20) ;
- application der couche absorbante (3).

12. Procédé selon l'une des revendications 1 à 11, **caractérisé en ce que** la gravure du premier motif (11) dans la couche de vernis à graver pelable (2) est réalisé au moyen d'un outil de gravure (13), lequel outil de gravure (13) est dimensionné de telle façon que l'épaisseur de contour (14) du premier motif (11) soit inférieure à 50 µm.
